# EUROPÄISCHE PATENTSCHRIFT

(11) **EP 1 966 363 B1**
(45) Veröffentlichungstag und Bekanntmachung des Hinweises auf die Patenterteilung: **24.10.2012**
(21) Anmeldenummer: 06819024.8
(22) Anmeldetag: 13.12.2006
(51) Int. Cl.: C11D 3/395, C11D 1/37, C11D 3/08

(54) **KORROSIONSINHIBIERUNG FLÜSSIGER HYPOCHLORITHALTIGER REINIGUNGSMITTEL**
INHIBITING THE CORROSIVE PROPERTIES OF LIQUID CLEANING AGENTS CONTAINING HYPOCHLORITE
INHIBITION DES PROPRIETES CORROSIVES D'AGENTS DE NETTOYAGE LIQUIDES CONTENANT DE L'HYPOCHLORITE

(30) Priorität: 29.12.2005 DE 102005063065
(43) Veröffentlichungstag der Anmeldung: 10.09.2008
(73) Patentinhaber: Henkel AG & Co. KGaA, 40589 Düsseldorf (DE)
(72) Erfinder: MALET, Carlos, 08830 Sant Boi de Llobregat (ES); CLOSA CRUXENS, Xavier, 08190 Sant Cugat (ES); OSSET, Miguel, 08458 Sant Pere de Vilamajor (ES)
(86) Internationale Anmeldenummer: PCT/EP2006/011960
(87) Internationale Veröffentlichungsnummer: WO 2007/079881

(56) Entgegenhaltungen:
- EP-A1- 0 903 403
- EP-A2- 0 311 175
- DE-A1- 2 810 187
- DE-A1- 19 700 799
- JP-A- 7 233 396
- DATABASE WPI Week 199544 Derwent Publications Ltd., London, GB; AN 1995-340383 XP002425444 & JP 07 233396 A (CLEAN CHEMICAL CO) 5. September 1995 (1995-09-05)

## Beschreibung

Die vorliegende Erfindung betrifft die Verminderung der Korrosivität von Hypochlorit an Metalloberflächen beim Einsatz hypochlorit-haltiger flüssiger Reinigungsmittel zur Reinigung von Metalloberflächen.

Reinigungsmittel für harte Oberflächen, beispielsweise Küchen- und Badezimmerreiniger, sind in der Vergangenheit hoch abrasive Pulver gewesen, die gegebenenfalls geringe Mengen an Tensiden enthielten und zutreffend als Scheuerpulver bezeichnet wurden. Sie waren aggressiv nicht nur zur Hand des Benutzers, sondern auch zu der Oberfläche, mit der sie zu Reinigungszwecken in Kontakt gebracht wurden. In einigen Fällen wurde ein Bleichmittel in derartige Scheuerpulver eingearbeitet, um Anschmutzungen oxidativ aufzubrechen und dadurch ihre Entfernbarkeit zu erleichtern. Auch wenn moderne Abrasivreiniger inzwischen deutlich hautfreundlicher in ihrer Zusammensetzung sind, verlassen sich diese Reiniger dennoch im wesentlichen auf die Wirkung des Abrasivstoffs, um Anschmutzungen zu entfernen, zu denen insbesondere auch Seifenablagerungen, die in der Regel im Wesentlichen aus der persönlichen Hygiene stammen, von harten Oberflächen, wie beispielsweise von Badezimmerkacheln oder Waschbecken, zu entfernen.

Zur Entfernung der Anschmutzungen wird üblicherweise nach der Anwendung des Reinigungsmittels ein Nachwischen mit einem feuchten oder auch trockenen Tuch erforderlich. Erstrebenswert ist außerdem, daß das Reinigungsmittel die auf der harten Oberfläche befindliche Anschmutzung durchdringt und so das Abheben der Anschmutzung von der Oberfläche erleichtert. Natriumhypochlorit ist bekannt als hoch effektives Bleichmittel und wird seit langem, gegebenenfalls zusammen mit Seifen und/oder synthetischen Tensiden, zur Entfernung von Flecken und allen Arten von Anschmutzungen bei der Wäsche von Textilien wie auch beim Reinigen harter Oberflächen benutzt. Es wird normalerweise in Konzentrationen von etwa 2 bis 10 Gew.-% in Wasser für die Verwendung in Haushalten vertrieben. Während man beim Einsatz von hypochlorithaltigen Mitteln eine ausgezeichnete Desinfektionsleistung und sehr gute Reinigungsergebnisse an harten Oberflächen erzielt, beobachtet man an empfindlichem Reinigungsgut in einigen Fällen eine Veränderung der Oberfläche. Diese kann von einer leichten Beeinträchtigung des optischen Eindrucks bis hin zum Auftreten von Vertiefungen in der Oberfläche oder sogar Lochfraß bestehen, wobei schwere Fälle normalerweise nur bei unsachgemäßer Anwendung des Mittels auftreten.

Zu den hier angesprochenen empfindlichen Oberflächen gehören insbesondere solche aus Metall, beispielsweise Stahl-Oberflächen, wie sie etwa in Küchenspülen, als Gehäuseoberflächen von Haushaltsmaschinen oder Verkleidungen von Küchen- oder Badezimmerschränken zu finden sind. Bei der Reinigung solcher Oberflächen besteht die Gefahr, daß es durch die Metallkorrosivität des Hypochlorits zu Schädigungen der Oberfläche kommen kann, insbesondere wenn man ein normalerweise nach Verdünnen mit Wasser anzuwendendes Mittel unverdünnt auf die Metalloberfläche aufbringt und dort längere Zeit beläßt. Hypochlorit enthaltende Reinigungsmittel sind biespielweise aus EP 311 175, DE 19700799 unnd EP903403 bekannt.

Überraschenderweise wurde nun gefunden, dass die Anpassung beziehungsweise die gezielte Auswahl der sonstigen Inhaltsstoffe hypochlorithaltiger Reinigungsmittel das Korrosionsverhalten positiv beeinflußt.

Gegenstand der vorliegenden Erfindung ist die Verwendung einer Kombination aus Alkalihydroxid, Alkalisilikat, Alkyl-(Alkoxy)ₙ-sulfat mit n = 0,5 bis 10 und Alkylphoshat in einem Hypochlorit-enthaltenden wäßrigen flüssigen Reinigungsmittel zur Verminderung der Korrosivität von Hypochlorit an Metalloberflächen. Vorzugsweise ist dabei die Metalloberfläche eine Stahl-Oberfläche, da dann der Verbesserungseffekt der erfindungsgemäß verwendeten Kombination besonders ausgeprägt ist. Die erfindungsgemäß verwendete Kombination ist vorzugsweise Bestandteil des hypochlorithaltigen Reinigungsmittels.

In einer bevorzugten Ausführungsform der Erfindung enthält das Reinigungsmittel 0,5 Gew.-% bis 10 Gew.-%, insbesondere 2 Gew.-% bis 5,5 Gew.-% Alkalihypochlorit. Obzwar auch andere Alkalihypochlorite, wie beispielsweise Kaliumhypochlorit, brauchbar sind, ist es doch bevorzugt, erfindungsgemäß Natriumhypochlorit einzusetzen. In handelsüblichen wäßrigen Natriumhypochlorit-Lösungen sind oft beträchtliche Mengen an Chlorid-Salzen enthalten. Diese können ohne weiteres zur Herstellung erfindungsgemäß korrosionsverbesserter Mittel.verwendet werden, so dass man auf den Einsatz von hochreinem NaOCl nicht notwendigerweise angewiesen ist.

Die hypochlorithaltigen Mittel sind alkalisch, wobei erfindungsgemäß bevorzugt ist, wenn das Reinigungsmittel mehr als 0 Gew.-% bis zu 5 Gew.-%, insbesondere 0,1 Gew.-% bis 2 Gew.-% Alkalihydroxid enthält.

Vorzugsweise sind mehr als 0 Gew.-% bis zu 5 Gew.-%, insbesondere 0,1 Gew.-% bis 2,5 Gew.-% Alkalisilikat in dem Mittel enthalten. Dadurch wird nicht nur das Korrosionsverhalten verbessert, sondern auch die Lagerstabilität des Hypochlorits erhöht.

Eine weitere Komponente der erfindungsgemäß verwendeten Kombination ist ein Tensid in Form eines Alkyl-(Alkoxy)ₙ-sulfats, das auch als Alkylethersulfat bezeichnet werden kann und durch Umsetzung von Alkoholen (vorzugsweise mit 6 bis 22 Kohlenstoffatomen) mit Alkylenoxiden, insbesondere Ethylenoxid, und anschließende Sulfatierung und Neutralisation, insbesondere mit alkalischen Alkalisalzen wie Alkalihydroxiden, erhältlich ist. In Frage kommt insbesondere ein mit 2 Equivalenten Ethylenoxid alkoxyliertes C₁₂₋₁₄-Fettalkoholethersulfat. Alkyl-(Alkoxy)ₙ-sulfat ist vorzugsweise in dem Reinigungsmittel von mehr als 0 Gew.-% bis zu 5 Gew.-% enthalten. Das Alkyl-(Alkoxy)ₙ-sulfat weist vorzugsweise eine C₈₋₁₈-, insbesondere C₁₂₋₁₆-Alkylgruppe, -OCH₂CH₂- und/oder -OCHCH₃CH₂- Alkoxygrupppe(n) auf, wobei n vorzugsweise eine Zahl von 1 bis 6, insbesondere 2 bis 5 ist.

Das bevorzugte Alkalihydroxid ist Natriumhydroxid, und auch die Alkalisalze, die im Zusammenhang mit den übrigen Inhaltsstoffen der Mittel genannt werden, sind vorzugsweise die Natriumsalze. So ist insbesondere das Alkalisilikat Natriumsilikat und/oder das Alkalimetall-Gegenion des Ethersulfats das Natriumion.

Das Reinigungsmittel kann gewünschtenfalls bis zu 5 Gew.-% zusätzlichen bleichstabilen Tensides enthalten. Bevorzugt sind Betaine, insbesondere solche der allgemeinen Formel I, in der R¹ eine Alkyl- oder Alkenylgruppe mit 6 bis 22 Kohlenstoffatomen oder eine Gruppe R⁴CO-NH-(CH₂)ₙ- ist, R² Wasserstoff oder eine Alkylgruppe mit 1 bis 4 Kohlenstoffatomen ist, R³ Wasserstoff oder eine Alkylgruppe mit 1 bis 4 Kohlenstoffatomen ist, R⁴ eine Alkyl- oder Alkenylgruppe mit 6 bis 22 Kohlenstoffatomen ist, m eine Zahl von 1 bis 6 und n eine Zahl von 1 bis 3 ist. Beispiele für besonders geeignete Vertreter dieser Klasse von Tensiden umfassen C₁₂₋₁₈-Alkyl-dimethylbetain, kommerziell erhältlich als Kokosnußbetain, und C₁₀₋₁₆-Alkyl-dimethylbetain, kommerziell erhältlich als Laurylbetain.

Die Zubereitungen können zusätzlich Sequestriermittel enthalten, vorzugsweise Phosphate, Alkylphosphate, Alkylphosphonsäuren und unter diesen insbesondere solche mit zumindest einem Aminoxid-Substituenten an der Alkylgruppe, hier als Aminoxidphosphonsäuren bezeichnet, Polyacrylsäuren und/oder Phosphonogruppen-aufweisende Polyacrysäuren, die auch in der Form ihrer Alkalisalze vorliegen können. Die Einarbeitung derartiger Komplexbildner führt überraschenderweise zu besonders gutem Glanzerhalt der behandelten harten Oberflächen. Dies wird nicht beobachtet, wenn man stattdessen andere Komplexbildner, beispielsweise Methylglycindiessigsäure oder Nitrilotriessigsäure, einsetzt. Aminoxidphosphonsäuren werden normalerweise durch Oxidation von Aminoalkylphosphonsäuren hergestellt. Sie gehören vorzugsweise zur Gruppe von Verbindungen gemäß allgemeiner Formel (II), in der R⁵ Wasserstoff, eine Gruppe -(CH₂)ₓ(CHCH₃)_{y}-NH₂->O oder ein Alkalimetall ist, x eine Zahl von 1 bis 4 und y 0 oder 1 ist. Unter den besonders bevorzugten Aminoxidphosphonsäuren ist das Aminoxid auf der Basis der Aminotrimethylenphosphonsäure. Vorzugsweise sind 0,01 Gew.-% bis 2 Gew.-% solcher Sequestriermittel vorhanden.

Weiterhin ist es bevorzugt, wenn die Mittel 0,1 Gew.-% bis 2 Gew.-% Carbonat, insbesondere Alkalicarbonat, enthalten.

Zusätzlich zu den genannten Bestandteilen können die erfindungsgemäß korrosionsverbesserten Zubereitungen geringe Mengen an einem oder mehreren bleichstabilen Farb- oder Riechstoffen enthalten. Die gegebenenfalls enthaltene Duftstoffkomponente ist vorzugsweise von höherer relativer Flüchtigkeit als die Bestandteile, die gegebenenfalls für einen Bleichegeruch verantwortlich sind.

Die erfindungsgemäß stabilisierten Mittel können in einfacher Weise durch Vermischen der obengenannten Inhaltsstoffe in den angegebenen Mengen hergestellt werden. Sie werden nach Verdünnen mit Wasser oder gewünschtenfalls auch unverdünnt angewendet.

### Beispiele (nicht erfindungsgemäss)

Das Korrosionsverhalten hypochlorithaltiger Zubereitungen wurde untersucht. Dazu wurden Blättchen aus Stahlblech in die unverdünnten Zubereitungen eingelegt und die relative Korrosionsrate nach 14 Tagen, 21 Tagen und 25 Tagen bestimmt. Das Aussehen der Stahlblättchen ist in den Figuren 1 und 2 wiedergegeben, wobei Figur 1 die Oberfläche nach dem Einlegen in Natriumhypochlorit (2 Gew.-% in Wasser) zeigt und Figur 2 die Oberfläche nach dem Einlegen in ein wäßriges Mittel, das 2 Gew.-% Natriumhypochlorit, 1,5 Gew.-% NaOH, 3 Gew.-% Na-C_{14/16}-Alkyl-(ethoxy)₂-sulfat und 2 Gew.-% Natriumsilikat enthielt. Probe 3 ist dabei jeweils nach 14 Tagen, Probe 4 nach 21 Tagen und Probe 5 nach 25 Tagen erhalten worden. Man erkennt die deutlich geringere Schädigung der Metalloberfläche durch die erfindungsgemäße Verwendung der Kombination.

## Patentansprüche

1. Verwendung einer Kombination aus Alkalihydroxid, Alkalisilikat, Alkyl-(Alkoxy)ₙ-sulfat mit n = 0,5 bis 10 und Alkylphosphat in einem Hypochlorit-enthaltenden wäßrigen flüssigen Reinigungsmittel zur Verminderung der Korrosivität von Hypochlorit an Metalloberflächen.

2. Verwendung nach Anspruch 1, **dadurch gekennzeichnet, dass** die Metalloberfläche eine Stahl-Oberfläche ist.

3. Verwendung nach Anspruch 1 oder 2, **dadurch gekennzeichnet, dass** das Reinigungsmittel 0,5 Gew.-% bis 10 Gew.-%, insbesondere 2 Gew.-% bis 5,5 Gew.-% Alkalihypochlorit, insbesondere Natriumhypochlorit, enthält.

4. Verwendung nach einem der Ansprüche 1 bis 3, **dadurch gekennzeichnet, dass** das Reinigungsmittel mehr als 0 Gew.-% bis zu 5 Gew.-%, insbesondere 0,1 Gew.-% bis 2 Gew.-% Alkalihydroxid enthält.

5. Verwendung nach einem der Ansprüche 1 bis 4, **dadurch gekennzeichnet, dass** das Reinigungsmittel mehr als 0 Gew.-% bis zu 5 Gew.-%, insbesondere 0,1 Gew.-% bis 2,5 Gew.-% Alkalisilikat enthält.

6. Verwendung nach einem der Ansprüche 1 bis 5, **dadurch gekennzeichnet, dass** das Reinigungsmittel mehr als 0 Gew.-% bis zu 5 Gew.-% Alkyl-(Alkoxy)ₙ-sulfat enthält.

7. Verwendung nach einem der Ansprüche 1 bis 6, **dadurch gekennzeichnet, dass** das Reinigungsmittel Alkyl-(Alkoxy)ₙ-sulfat mit einer C₈₋₁₈-, insbesondere C₁₂₋₁₆-Alkylgruppe, -OCH₂CH₂- und/oder -OCHCH₃CH₂- Alkoxygrupppe(n) enthält, in denen n eine Zahl von 1 bis 6, insbesondere 2 bis 5 ist und die ein Alkalimetall-Gegenion für die Sulfatgruppe aufweisen.

8. Verwendung nach einem der Ansprüche 1 bis 7, **dadurch gekennzeichnet, dass** das Alkalihydroxid Natriumhydroxid, das Alkalisilikat Natriumsilikat und/oder das Alkalimetall-Gegenion das Natriumion ist.

9. Verwendung nach einem der Ansprüche 1 bis 8, **dadurch gekennzeichnet, dass** das Reinigungsmittel bis zu 5 Gew.-% zusätzlichen bleichstabilen Tensides, insbesondere Betain, enthält.

10. Verwendung nach einem der Ansprüche 1 bis 9, **dadurch gekennzeichnet, dass** das Reinigungsmittel zusätzlich 0,01 Gew.-% bis 2 Gew.-% Alkylphosphonsäure und/oder Phosphonat, insbesondere Aminoxidphosphonsäure, Phosphonogruppen-aufweisende Polyacrylsäure und/oder Alkalisalz einer oder beider dieser Säuren, und/oder 0,1 Gew.-% bis 2 Gew.-% Carbonat, insbesondere Alkalicarbonat, enthält.

11. Verfahren zum Reinigen von Metalloberflächen, insbesondere Stahl-Oberflächen, **gekennzeichnet durch** den Einsatz eines Hypochlorit-enthaltenden wäßrigen flüssigen Reinigungsmittels, welches eine Kombination aus Alkalihydroxid, Alkalisilikat, Alkyl-(Alkoxy)ₙ-sulfat mit n = 0,5 bis 10 und Alkylphosphat enthält.

## Claims

1. Use of a combination of alkali metal hydroxide, alkali metal silicate and alkyl-(alkoxy)ₙ sulfate with n = 0.5 to 10 and alkyl phosphate in a hypochlorite-containing aqueous liquid cleaning agent for reducing the corrosivity of hypochlorite on metal surfaces.

2. Use according to claim 1, **characterised in that** the metal surface is a steel surface.

3. Use according to claim 1 or 2, **characterised in that** the cleaning agent comprises 0.5 wt % to 10 wt %, in particular 2 wt % to 5.5 wt % alkali metal hypochlorite, especially sodium hypochlorite.

4. Use according to one of the claims 1 to 3, **characterised in that** the cleaning agent comprises more than 0 wt % up to 5 wt %, in particular 0.1 wt % to 2 wt % alkali metal hydroxide.

5. Use according to one of the claims 1 to 4, **characterised in that** the cleaning agent comprises more than 0 wt % up to 5 wt %, in particular 0.1 wt % to 2.5 wt % alkali metal silicate.

6. Use according to one of the claims 1 to 5, **characterised in that** the cleaning agent comprises more than 0 wt % up to 5 wt %, alkyl-(alkoxy)ₙ sulfate.

7. Use according to one of the claims 1 to 6, **characterised in that** the cleaning agent comprises alkyl-(alkoxy)ₙ sulfate with a C₈₋₁₈ alkyl group, in particular C₁₂₋₁₆ alkyl group, -OCH₂CH₂- and/or -OCHCH₃CH₂- alkoxy group(s), in which n is a number from 1 to 6, in particular 2 to 5 and which possess an alkali metal counter ion for the sulfate group.

8. Use according to one of the claims 1 to 7, **characterised in that** the alkali metal hydroxide is sodium hydroxide, the alkali metal silicate is sodium silicate and/or the alkali metal counter ion is the sodium ion.

9. Use according to one of the claims 1 to 8, **characterised in that** the cleaning agent comprises up to 5 wt % of additional bleach-stable surfactant, in particular betaine.

10. Use according to one of the claims 1 to 9, **characterised in that** the cleaning agent additionally comprises 0.01 wt % to 2 wt % alkylphosphonic acid and/or phosphonate, in particular amine oxide phosphonic acid, polyacrylic acid that exhibits phosphono groups and/or the alkali metal salt of one or both of these acids, and/or 0.1 wt % to 2 wt % carbonate, in particular alkali metal carbonate.

11. Method for cleaning metal surfaces, in particular steel surfaces, **characterised by** the use of a hypochlorite-containing aqueous liquid cleaning agent that comprises a combination of alkali metal hydroxide, alkali metal silicate, alkyl-(alkoxy)ₙ sulfate with n = 0.5 to 10 and alkyl phosphate.

## Revendications

1. Utilisation d'une combinaison d'un hydroxyde de métal alcalin, d'un silicate de métal alcalin, d'un sulfate d'alkyl-(alcoxy)ₙ où n = 0,5 à 10, et d'un phosphate d'alkyle dans un agent de nettoyage liquide aqueux contenant de l'hypochlorite, afin de diminuer la corrosivité de l'hypochlorite sur des surfaces métalliques.

2. Utilisation selon la revendication 1, **caractérisée en ce que** la surface métallique est une surface en acier.

3. Utilisation selon la revendication 1 ou 2, **caractérisée en ce que** l'agent de nettoyage contient de 0,5 % en poids à 10 % en poids, en particulier de 2 % en poids à 5,5 % en poids d'un hypochlorite de métal alcalin en particulier l'hypochlorite de sodium.

4. Utilisation selon l'une quelconque des revendications 1 à 3, **caractérisée en ce que** l'agent de nettoyage contient de plus de 0 % en poids jusqu'à 5 % en poids, en particulier de 0,1 % en poids à 2 % en poids d'un hydroxyde de métal alcalin.

5. Utilisation selon l'une quelconque des revendications 1 à 4, **caractérisée en ce que** l'agent de nettoyage contient de plus de 0 % en poids jusqu'à 5 % en poids, en particulier de 0,1 % en poids à 2,5 % en poids d'un silicate de métal alcalin.

6. Utilisation selon l'une quelconque des revendications 1 à 5, **caractérisée en ce que** l'agent de nettoyage contient de plus de 0 % en poids jusqu'à 5 % en poids d'un sulfate d'alkyl-(alcoxy)ₙ.

7. Utilisation selon l'une quelconque des revendications 1 à 6, **caractérisée en ce que** l'agent de nettoyage contient un sulfate d'alkyl-(alcoxy)ₙ comprenant un groupe alkyle en C₈-C₁₈, en particulier un groupe alkyle en C₁₂-C₁₆, un groupe -OCH₂CH₂- et/ou un groupe -OCHCH₃CH₂- à titre de groupes alcoxy, où n représente un nombre de 1 à 6, en particulier de 2 à 5, et présente un ion antagoniste de métal alcalin pour le groupe sulfate.

8. Utilisation selon l'une quelconque des revendications 1 à 7, **caractérisée en ce que** l'hydroxyde de métal alcalin est l'hydroxyde de sodium, le silicate de métal alcalin est le silicate de sodium et/ou l'ion antagoniste du métal alcalin est un ion de sodium.

9. Utilisation selon l'une quelconque des revendications 1 à 8, **caractérisée en ce que** l'agent de nettoyage contient, jusqu'à 5 % en poids, un agent tensioactif stable au blanchiment, en particulier de la bétaïne.

10. Utilisation selon l'une quelconque des revendications 1 à 9, **caractérisée en ce que** l'agent de nettoyage contient en outre, de 0,01 % en poids à 2 % en poids, d'un acide alkylphosphonique et/ou d'un phosphonate, en particulier d'un acide aminoxyde-phosphonique, d'un acide polyacrylique présentant des groupes phosphono et/ou d'un sel de métal alcalin d'un de ces acides ou des deux, et/ou de 0,1 % en poids à 2 % en poids d'un carbonate, en particulier d'un carbonate de métal alcalin.

11. Procédé pour le nettoyage de surfaces métalliques, en particulier de surfaces en acier, **caractérisé par** la mise en oeuvre d'un agent de nettoyage liquide aqueux contenant de l'hypochlorite, qui contient une combinaison d'un hydroxyde de métal alcalin, d'un silicate de métal alcalin, d'un sulfate d'alkyl-(alcoxy)ₙ où n = 0,5 à 10, et d'un phosphate d'alkyle.
